# NOUVEAU FASCICULE DE BREVET EUROPEEN

(11) **EP 0 123 632 B2**
(45) Date de publication et mention de la décision concernant l'opposition: **02.01.1991**
(45) Mention de la délivrance du brevet: 08.10.1986
(21) Numéro de dépôt: 84420046.9
(22) Date de dépôt: 14.03.1984
(51) Int. Cl.: C21C 7/00, C22C 38/60, C22C 33/00

(54) **Procédé de fabrication d'aciers à haute usinabilité**
Verfahren zur Herstellung von Stählen mit hoher Zerspanbarkeit (Automatenstahl)
Process for the production of steels with high machinability

(30) Priorité: 15.03.1983 FR 8304611
(43) Date de publication de la demande: 31.10.1984
(73) Titulaire: VALLOUREC, F-75016 Paris (FR)
(72) Inventeur: Gueussier, André, F-75017 Paris (FR); Vachiery, Edmond, F-59730 Solesmes (FR)
(74) Mandataire: Desolneux, Jean-Paul Charles

(56) Documents cités:
- EP-A- 0 020 792
- EP-A- 0 021 349
- EP-A- 0 034 994
- AT-A- 315 887
- AT-A- 318 683
- DD-A- 115 920
- DE-B- 2 421 743
- DE-B- 2 545 104
- DE-B- 2 554 860
- FR-A- 2 408 661
- US-A- 4 035 892
- US-A- 4 235 007
- US-A- 4 373 967
- METALS ABSTRACTS, vol. 12, juin 1979, page 125, résumé no. 45-0249, Londres, GB; T. FUGIWARA et al.: "Development of calcium deoxidized free-machining steels"
- REVUE DE METALLURGIE, vol. 74, no. 12, décembre 1977, pages 673-683, Paris, FR; J.C. BRUNET et al.: "Aciers de construction au calcium à usinabilité améliorée"

## Description

Le procédé qui fait l'objet de l'invention concerne les aciers à haute usinabilité.

Il est bien connu que l'usinabilité des aciers dépend notamment de la nature et de la morphologie des inclusions présentes dans le métal. Ce sont essentiellement des oxydes et des sulfures. Les oxydes ont une action défavorable sur l'outil de coupe, par contre, les sulfures peuvent jouer un rôle favorable de lubrifiant.

Dans le cas de l'usinage à vitesse de coupe modérée au moyen d'outils en acier coupe rapide, se sont les sulfures qui jouent un rôle essentiel et on utilise des aciers dont les teneurs en soufre peuvent varier de 0,07 à 0,37%.

Dans le cas de l'usinage à grande vitesse de coupe au moyen d'outils en carbure(s), les hautes teneurs en soufre n'ont pas d'effet particulièrement favorable. Par contre on a constaté que les inclusions d'oxydes sont particulièrement nocives, car elles entraînent une usure de l'outil de coupe. Il est possible de réduire la novicité de ces inclusions par des moyens connus. On peut, en particulier, en diminuer la quantité grâce à une bonne désoxydation et à une bonne décantation. On peut aussi rendre ces inclusions, généralement à base d'alumine, globulaires par l'addition d'éléments alcalino-terreux tels que le calcium, ou d'autres éléments. On peut enfin s'arranger pour que ces inclusions globulaires restantes comportent une certaine quantité de soufre combiné qui en réduit la nocivité. Dans ce cas, la teneur en soufre n'est généralement pas supérieure à celle qui est habituellement présente dans l'acier, c'est-à-dire inférieure à 500 ppm (parties par million en masse), et généralement de l'ordre de 150 à 500 ppm. Dans cet intervalle, on cherche souvent à viser une fourchette de teneur en soufre plus étroite, pour un usage et une nuance donnés, ce qui présente de sérieuse difficultés.

De façon plus générale, l'expérience a montré qu'il est difficle d'élaborer de façon reproductible des aciers à faible teneur en inclusions, ces inclusions étant rendues peu nocives par leur forme globulaire et par la présence de petites quantités de soufre combiné.

Ces difficultés sont dues en particulier au fait qu'il est difficile de bien contrôler les teneurs en soufre de l'acier après désoxydation, qu'il n'est pas non plus facile de contrôler avec précision les additions éventuelles de soufre effectuées à l'acier, et enfin que le rendement des additions de calcium comme agent permettant de rendre les inclusions globulaires manque de reproducibilité.

On a recherché la possibilité de mettre au point un procédé d'élaboration d'aciers à haute usinabilité particulièrement aptes à l'usinage à grande vitesse au moyen d'outils de coupe en carbure(s), par addition de soufre et de calcium, dans des conditions permettant d'obtenir une grande efficacité de l'action combinée du calcium et du soufre ainsi qu'une excellente reproducibilité des résultants, tout en réglant la teneur en soufre à l'intérieur de fourchettes de composition étroites, cette teneur ne dépassant pas la limite supérieure de teneur en soufre couramment admise dans les aciers ne comportant pas d'addition volontaire de sourre.

On a recherché en particulier la possibilité de développer une méthode d'introduction dans l'acier liquide du calcium et du soufre, qui permette d'ajuster avec beaucoup de précision les quantités de calcium apportées à l'acier sous forme métallique, ainsi que les quantités correspondantes de soufre, afin d'obtenir du point de vue usinabilité, de façon reproductible, des résultats optimaux.

Le procédé qui fait l'objet de l'invention apporte une solution particulièrement avantageuse au problème qui se pose.

Il consiste à élaborer par fusion façon conventionnelle un acier non allié, ou allié, ou inoxydable, puis à effectuer une addition d'aluminium afin d'abaisser la teneur en oxygène de l'acier au-dessous de 100 ppm et à effectuer une désulfuration poussée par un laitier basique afin d'abaisser la teneur en soufre de l'acier au-dessous de 100 ppm, puis à effectuer, en fil fourré, des additions de calcium et de soufre afin d'atteindre dans l'acier une teneur en calcium de 20 à 100 ppm, et une teneur en soufre de 150 à 500 ppm, l'addition d'aluminium ayant été effectuée de façon que la teneur résiduelle de l'acier en aluminium dissout soit comprise entre 150 et 500 ppm. La teneur en oxygène est de préférence abaissé au dessous de 50 ppm et, de préférence également, la désulfuration est effectuée jusqu'à obtenir une teneur en soufre inférieure à 50 ppm. On peut effectuer les additions de calcium et de soufre soit de façon successive, le calcium étant introduit en premier, soit simultanément.

L'addition de calcium est effectuée au moyen d'un fil fourré contenant de façon avantageuse un alliage de calcium en grains ou poudre, tel qu'un silicocalcium.

L'addition de soufre est effectuée au moyen d'un fil fourré contenant avantageusement de la fleur de soufre ou un sulfure.

En cas d'addition simultanée de calcium est de soufre, on peut utiliser plusieurs fils fourrés, ou un seul fil fourré contenant à la fois du calcium et du soufre dans les proportions voulues.

Le procédé permet en particulier d'obtenir de façon repoductible des aciers pour lesquels l'écart entre la teneur en soufre obtenue et la teneur visée ne dépasse pas ± 40 ppm.

Le procédé suivant l'invention permet, grâce aux additions très précises de calcium et de soufre ainsi effectuées, d'obtenir des inclusions globulaires finement réparties qui confèrent de façon reproductible à l'acier, une haute usinabilité. Ces aciers convienent en particulier pour l'usinage à grande vitesse au moyen d'outils de coupe en carbure(s).

De façon détaillée, le procédé suivant l'invention peut avantageusement être mis en oeuvre de la façon suivante:
on élabore da façon conventionnelle un acier, tel qu'un acier allié ou non allié de type courant;
on effectue en fin d'élaboration, une désoxydation de cet acier au moyen d'aluminium, dont la quantité est déterminée pour obtenir une teneur résiduelle en aluminium dissout dans l'acier d'environ 150 à 500 ppm, cette teneur résiduelle visée étand d'autant plus forte, à l'intérieur de ces limites, que la teneur en carbone est plus faible. La désulfuration est ensuite effectuée par exemple au moyen d'un laitier basique qui peut être constitué par exemple par de la chaux ou par une composition alumino-calcique. Pour permettre une désulfuration très poussée, il faut brasser le métal liquide au contact du laitier, par exemple par insufflation d'un gaz neutre à travers ce métal, ou par tout autre moyen. Les teneurs finales en soufre et oxygène doivent être, de préférence, inférieures à 50 ppm pour chacun de ces éléments.

On effectue ensuite l'introduction du calcium dans l'acier liquide au moyen d'un fil fourré tel que, par exemple, celui qui est décrit dans le FR 2 476 542. Ce fil est constitué d'une enveloppe, généralement en acier doux, de quelques dixièmes de mm d'épaisseur, qui entoure l'âme qui contient le calcium à l'état divisé sous forme de métal ou d'alliage. L'introduction du fil fourré est effectuée de préférence à une vitesse relativement rapide en général de l'ordre de 1 à quelques mètres par seconde. On ajuste cette vitesse, en fonction du contenu du fil fourré en calcium par unité de longueur et de la quantité à introduire, de façon que la durée de cette introduction ne dépasse pas quelques minutes. On fait pénétrer le fil de haut en bas à travers le bain métallique, sous un angle proche de préférence de 90° par rapport à l'horizontale. Il est ainsi possible de faire pénétrer le calcium très profondément dans l'acier liquide, ce qui accroît considérablement l'efficacité de l'addition. La quantité de calcium ainsi introduite dans le bain d'acier liquide, sous forme de métal ou d'aliage, est, de préférence, comprise entre 150 et 600 g/t, ce qui permet, eprès réduction des oxydes encore présents dans le métal, l'obtention d'une teneur en calcium comprise de préférence entre 20 et 80 ppm. On homogénéise de préférence par agitation le bain d'acier liquide ainsi additionné de calcium avant l'addition de soufre. Cette dernière addition est effectuée au moyen d'un fil fourré contenant soit du soufre en fleur, soit un sulfure tel que le sulfure de fer ou de manganèse, sous forme pulvérulente ou granulaire. L'enveloppe est généralement en acier doux de quelques dixièmes de mm d'épaisseur, comme dans le cas de l'addition de calcium. L'introduction du soufre est effectuée comme celle du calcium à vitesse relativement grande.

On cherche à obtenir dans l'acier liquide, une teneur en soufre comprise entre 150 et 500 ppm, de préférence entre 150 et 300 ppm. Le rendement d'introduction est en général supérieur à 90% grâce à l'utilisation de fil fourré, ce qui permet d'ajuster avec beaucoup de précision l'addition de soufre.

Dans la pratique, en effectuant des additions de fleur de soufre, on peut admettre un rendement de l'ordre de 95%.

Après introduction du soufre, l'acier est coulé soit en lingots, soit au moyen d'une installation de coulée continue. On doit prendre le maximum de précautions pour éviter la réoxydation des jets d'acier liquide au cours de cette opération de coulée.

Les exemples ci-après décrivent de façon non limitative deux modes d'élaboration d'un acier à haute usinabilité par le procédé suivant l'invention:

### Exemple 1

On se propose d'appliquer le procédé suivant l'invention à la préparation d'un acier correspondant à la norme AISI 1045 et contenant en % en masse:

1°) Elaboration de l'acier par des modes habituels dans un four à arc de 80 t, à partir de ferrailles, avec fusion oxydante, soufflage d'oxygène, déphosphoration, décrassage et recarbura- tion.
2°) Coulée du métal en poche magnésie, une partie du manganèse pouvant être ajoutée dans la poche sous forme de ferro-manganèse. Désoxydation par addition d'aluminium dans le jet de coulée (1,5 kg/t soit 120 kg). Mise en place sur le métal d'un laitier de chaux (8 kg/t de poudre de chaux anhydre, soit 640 kg).

Dés le début de la coulée, brassage du métal par insufflation d'argon. Prise d'un échantillon d'acier 1 minute après la fin de al coulée. La composition de l'acier est alors en % en masse:

3°) Brasage du métal par l'argon pendant 20 minutes. Réglage de la composition par addition de fonte et ferro manganèse.

On obtient alors la composition suivante, en % en masse:

4°) Introduction dans le métal d'un fil fourré contenant 180 g au mètre de silico-calcium à 31 % en masse de calcium. Ce fil est introduit à la vitesse de 120 m/minute, soit 6,7 kg/minute de calcium pendant 3 minutes, soit une addition de 0,25 kg de calcium par tonne d'acier liquide.

On maintient un brassage léger de l'acier liquide par l'argon pendant 3 minutes, après la fin de l'injection.

Un échantillon prélevé après ces 3 minutes a la composition suivante:

5°) Resulfuration par injection dans l'acier, après les 3 minutes de brassage léger suivant l'addition de calcium, d'un fil fourré contenant 135 g au mètre de fleur de soufre, la vitesse d'injection est de 90 m/minute et l'introduction de soufre dure 1 minute et 20 secondes; soit une addition totale de 16,2 kg de soufre ou 200 ppm.
6°) Le métal est coulé en ronds de 223 mm de diamètre par coulée continue rotative, en passant préalablement dans un répartiteur comportant un revêtement basique. La composition finale du produit coulé est la suivante:
7°) Ces ronds sont laminés en tubes mécaniques de 180 mm de diamètre extérieur et de 20 mm d'épaisseur.

Les tubes ainsi obtenus présentent une usinabi- lite, au moyen d'outils de coupe en carbure(s), très supérieure à celle des aciers courants de même composition.

Ce gain d'usinabilité est illustré dans la figure unique qui compare, pour la même analyse de référence indiquée plus haut (norme AISI 1045):
un acier A élaboré selon la procédure qui vient d'êcre décrite;
un acier B élaboré normalement dans le même four à arc de 80t avec des matières premières analogues mais n'ayant été ni resulfuré, ni traité par le calcium au moyen de fil fourré. La teneur en S de 0,018/0,025% a été obtenue directement par brassage modéré et de plus courte durée avec un laitier moins riche en chaux (300 kg de chaux ajouté en poche après coulée en poche au lieu de 640 kg).

On a figuré en abscisse selon l'axe T la durée en minutes pour une usure frontale d'outils de 0,4 mm et en ordonné selon l'axe V la vitesse de coupe en mètres par minute.

Les courbes A et B de la figure unique donnent ainsi pour chaque acier correspondant à l'état normalisé la vitesse de coupe en mètres par minute qui permet une durée de coupe déterminée correspondant à une usure frontale de l'outil de 0,4 mm. Il s'agit d'un essai de chariotage réalisé à sec avec un outil carbure ISO-P30, l'avance étant de 0,4 mm par tour et la profondeur de passe de 2 mm.

Plus la vitesse de coupe est élevée pour une durée de vie donnée, plus grande est l'usinabilité de l'acier.

On mesure ainsi l'efficacité de la technique d'élaboration proposée.

### Exemple 2

Le même acier que dans l'exemple 1 est élaboré dans des conditions similaires, mais en effectuant les additions finales de calcium et de soufre à l'aide d'un fil fourré contenant un mélange de fleur de coufre et de silico-calcium à 30% en masse de calcium.

Ce mélange contient 20% de soufre et 80% de silico-calcium. Ce fil fourré pèse 170 g au mètre. Il est introduit à 120 m par minute pendant 4 minutes en donnant des résultats similaires à ceux de l'exemple 1.

## Revendications

1. Procédé de préparation d'un acier à haute usinabilité dans lequel on élabore par fusion de façon conventionnelle, un acier non allié ou allié ou inoxydable, caractérisé en ce que, après élaboration de l'acier de façon conventionnelle, on effectue une addition d'aluminium afin d'abaisser la teneur en oxygène de l'acier au-dessous de 100 ppm et une désulfuration poussée par un laitier basique afin d'abaisser la teneur en soufre de l'acier au-dessous de 100 ppm, puis en ce qu'on effectue, en fil fourré, des additions de calcium et de soufre afin d'atteindre dans l'acier une teneur en calcium de 20 à 100 ppm et une teneur en soufre de 150 à 500 ppm, l'addition d'aluminium ayant été effectuée de façon que la teneur résiduelle de l'acier en aluminium dissout.soit comprise entre 150 et 500 ppm.

2. Procédé suivant revendication 1, caractérisé en ce que la désoxydation est effectuée de façon à abaisser la teneur en oxygène de l'acier au-dessous de 50 ppm.

3. Procédé suivant l'une des revendications 1 ou 2, caractérisé en ce que la désulfuration est effectuée de façon à abaisser la teneur en soufre de l'acier au-dessous de 50 ppm.

4. Procédé suivant l'une des revendications 1, 2 ou 3, caractérisé en ce que les additions de calcium et de soufre sont effectuées successivement, l'addition de calcium étant faite en premier.

5. Procédé suivant revendication 4, caractérisé en ce que l'addition de calcium est effectuée au moyen de fil fourré contenant un alliage à base de calcium en grains tel qu'un silico-calcium.

6. Procédé suivant revendication 5 ou 4, caractérisé en ce que l'addition de soufre est effectuée au moyen de fil fourré contenant du soufre en fleur ou en sulfure.

7. Procédé suivant l'une des revendications 1 à 3, caractérisé en ce que l'on effectue simultanément l'addition de calcium et de soufre au moyen d'au moins un fil fourré.

8. Procédé suivant l'une des revendications 1 à 7, caractérisé en ce que l'addition de soufre est comprise entre 150 et 300 ppm.

9. Procédé suivant l'une des revendications 1 à 7, caractérisé en ce que on ajuste la teneur en soufre, à l'intérieur du domaine compris entre 150 et 500 ppm, avec une précision telle que l'écart entre la teneur obtenue et la teneur visée ne dépasse pas ± 40 ppm.

10. Procédé suivant l'une des revendications 1 à 9, caractérisé en ce que les phases d'abaissement de la teneur en oxygène, de désulfuration, d'addition de calcium et de soufre sont réalisées en poche.

11. Procédé suivant l'une des revendications 1 à 10, caractérisé en ce que le métal est coulé par coulée continue.

## Patentansprüche

1. Verfahren zur Herstellung eines Stahls mit hoher Zerspanbarkeit, bei dem man durch Schmelzen in herkömmlicher Weise einen nichtlegierten oder legierten oder rostfreien Stahl erzeugt, dadurch gekennzeichnet, daß man, nach Erzeugung des Stahls in herkömmlicher Weise, einer Aluminiumzusatz, um den Gehalt des Stahls an Sauerstoff unter 100 ppm zu senken, und eine weitgehende Entschwefelung durch eine basische Schlacke vornimmt, um den Gehalt des Stahls an Schwefel unter 100 ppm zu senken, und daß man dann, als umhüllten Draht, Zusätze von Calcium und Schwefel vornimmt, um im Stahl einen Calciumgehalt von 20 bis 100 ppm und einen Schwefelgehalt von 150 bis 500 ppm zu erreichen, wobei der Aluminiumzusatz so vorgenommen wird, daß der Rest-gehalt des Stahls an gelöstem Aluminium im Bereich von 150 bis 500 ppm liegt.

2. Verfahren nach Anspruch 1, dadurch gekennzeichnet, daß die Desoxydation so durchgeführt wird, daß der Sauerstoffgehalt des Stahls unter 50 ppm gesenkt wird.

3. Verfahren nach einem der Ansprüche 1 oder 2, dadurch gekennzeichnet, daß die Entschwefelung so durchgeführt wird, daß der Schwefelgehalt des Stahls unter 50 ppm gesenkt wird.

4. Verfahren nach einem der Ansprüche 1, 2 oder 3, dadurch gekennzeichnet, daß die Zusätze von Calcium und Schwefel nacheinander durchgeführt werden, wobei das Calcium zuerst zugegeben wird.

5. Verfahren nach Anspruch 4, dadurch gekennzeichnet, daß das Calcium als umhüllter Draht zugegeben wird, der eine körnige Calciumlegierung, wie ein Calciumsilicid, enthält.

6. Verfahren nach Anspruch 5 oder 4, dadurch gekennzeichnet, daß Schwefel als umhüllter Draht zugegeben wird, der Schwefelblumen oder ein Sulfid enthält.

7. Verfahren nach einem der Ansprüche 1 bis 3, dadurch gekennzeichnet, daß Calcium und Schwefel gleichzeitig als wenigstens ein umhüllter Draht zugegeben werden.

8. Verfahren nach einem der Ansprüche 1 bis 7, dadurch gekennzeichnet, daß Schwefel in einer Menge von 150 bis 300 ppm zugegeben wird.

9. Verfahren nach einem der Ansprüche 1 bis 7, dadurch gekennzeichnet, daß man den Schwefelgehalt mit einer solchen Genauigkeit im Bereich von 150 bis 500 ppm einstellt, daß die Abweichung des erhaltenen Werts von beabsichtigten Wert nicht größer als ± 40 ppm ist.

10. Verfahren nach einem der Ansprüche 1 bis 9, dadurch gekennzeichnet, daß die Stufen der Senkung des Sauerstoffgehalts, der Entschwefelung und der Zugabe von Calcium und Schwefel in der Gießpfanne durchgeführt werden.

11. Verfahren nach einem der Ansprüche 1 bis 10, dadurch gekennzeichnet, daß das Metall kontinuerlich gegossen wird.

## Claims

1. Process for the production of a steel with high machinability in which a non-alloyed or alloyed or stainless steel is produced by conventional fusion, characterised in that, after conventional production of the steel, aluminium is added in order to reduce the oxygen content of the steel below 100 ppm and advanced desulphurisation is effected with a basic slag to reduce the sulphur content of the steel below 100 ppm, then in that additions of calcium and sulphur are made with a cored wire to give the steel a calcium content of 20 to 100 ppm and a sulphur content of 150 to 500 ppm, the addition of aluminium having been made in such a way that the residual content of dissolved aluminium in the steel is between 150 and 500 ppm.

2. Process according to claim 1, characterised in that the deoxidation is carried out so as to reduce the oxygen content of the steel below 50 ppm.

3. Process according to one of claims 1 or 2, characterised in that desulphurisation is carried out so as to reduce the sulphur content of the steel below 50 ppm.

4. Process according to one of claims 1, 2 or 3, characterised in that the additions of calcium and of sulphur are made successively, the calcium being added first.

5. Process according to claim 4, characterised in that the addition of calcium is effected by means of a cored wire containing an alloy based on granular calcium such as a silicocalcium.

6. Process according to claim 5 or 4, characterised in that the addition of sulphur is made by means of a cored wire containing sulphur as flowers or as sulphide.

7. Process according to one of claims 1 to 3, characterised in that calcium and sulphur are added simultaneously by means of at least one cored wire.

8. Process according to one of claims 1 to 7, characterised in that the addition of sulphur is between 150 and 300 ppm.

9. Process according to one of claims 1 to 7, characterised in that the sulphur content is adjusted within the range of between 150 and 500 ppm with such precision that the discrepancy between the obtained content and the desired content does not exceed ± 40 ppm.

10. Process according to one of claims 1 to 9, characterised in that the phases of oxygen content reduction, desulphurisation, addition of calcium and of sulphur are carried out in a ladle.

11. Process according to one of claims 1 to 10, characterised in that the metal is cast by continuous casting.
